# EUROPÄISCHE PATENTSCHRIFT

(11) **EP 1 498 197 B1**
(45) Veröffentlichungstag und Bekanntmachung des Hinweises auf die Patenterteilung: **22.11.2017**
(21) Anmeldenummer: 03028389.9
(22) Anmeldetag: 11.12.2003
(51) Int. Cl.: B22C 9/02, B22C 9/08, B22D 18/04, B22D 18/00

(54) **Verfahren zum Giessen von Kurbelgehäusen für Hubkolbenbrennkraftmaschinen**
Casting process for reciprocating-piston combustion engine block
Procédé de coulée de bloc moteur à combustion à pistons alternatifs

(30) Priorität: 18.07.2003 DE 10332721
(43) Veröffentlichungstag der Anmeldung: 19.01.2005
(73) Patentinhaber: MAN Truck & Bus AG, 80995 München (DE)
(72) Erfinder: Schmidtgen, Ulf, 90768 Fürth (DE); Lutz, Roland, 90513 Zirndorf (DE)

(56) Entgegenhaltungen:
- WO-A-92/07674
- US-A- 5 163 500
- US-A1- 2001 050 156
- PATENT ABSTRACTS OF JAPAN vol. 018, no. 449 (M-1660), 22. August 1994 (1994-08-22) -& JP 06 142834 A (TOYOTA MOTOR CORP), 24. Mai 1994 (1994-05-24)
- PATENT ABSTRACTS OF JAPAN vol. 010, no. 349 (M-538), 26. November 1986 (1986-11-26) -& JP 61 147960 A (HONDA MOTOR CO LTD), 5. Juli 1986 (1986-07-05)
- RASMUSSEN N W: "NEW FILLING/FEEDING PROCESS PRODUCES VERTICALLY-PARTED ALUMINUM GREEN SAND CASTINGS" MODERN CASTING, AMERICAN FOUNDRYMEN'S SOCIETY,INC. DES PLAINES, US, Bd. 90, Nr. 4, April 2000 (2000-04), Seiten 54-55, XP000936052 ISSN: 0026-7562

## Beschreibung

Die Erfindung betrifft ein Verfahren zum Gießen von Kurbelgehäusen aus Gusseisen für Hubkolbenbrennkraftmaschinen mit einer Leistung bis ca. 1500 PS und einem Kurbelgehäusegewicht bis ca. 500 kg.

Die Kurbelgehäuse von Brennkraftmaschinen der gattungsgemäßen Größenordnung wurden bisher entweder in stehender Normallage mit Zylinderkopfseite(n) oben - siehe Fig. 10 und 11 - oder in gekippter Horizontallage - siehe Fig. 9 - gegossen. Die Kurbelgehäuse von V-Brennkraftmaschinen wurden bisher grundsätzlich nur stehend - wie aus Fig. 11 ersichtlich - gegossen. Dabei ergaben sich bedingt durch diese Gießlage in den Kurbelgehäusen gießtechnische Schwachstellen insbesondere an den oberen Randbereichen der Gussteile mit der Folge eines gewissen Ausschussanteils oder Folgeschäden im späteren Motorbetrieb.

Es war daher Aufgabe der Erfindung, ein Verfahren zum Gießen von Kurbelgehäusen aus Gusseisen für Brennkraftmaschinen mit der gattungsgemäßen Leistung und dem gattungsgemäßen Kurbelgehäusegewicht zu schaffen, mit dem die Qualität der gegossenen Kurbelgehäuse erheblich verbesserbar und auch die Ausschussquote signifikant reduzierbar ist.

Diese Aufgabe ist erfindungsgemäß durch ein Gießverfahren mit den im Anspruch 1 angegebenen Merkmalen gelöst.

Vorteilhafte Details dieses Verfahrens sind in den Unteransprüchen angegeben.

Die Vorteile des erfindungsgemäßen Verfahrens sind weiter hinten im Rahmen der weiteren Beschreibung desselben anhand der Zeichnung angegeben.

In der Zeichnung zeigen:
- Fig. 1: ein Kurbelgehäuse einer Reihenbrennkraftmaschine in erfindungsgemäßer Gießlage, hergestellt gemäß einer ersten Ausführungsform des erfindungsgemäßen Verfahrens durch Schwerkraftgießen,
- Fig. 2: ein Kurbelgehäuse einer Reihenbrennkraftmaschine in erfindungsgemäßer Gießlage, hergestellt gemäß einer zweiten Ausführungsart des erfindungsgemäßen Verfahrens durch Schwerkraftgießen,
- Fig. 3: ein Kurbelgehäuse einer Reihenbrennkraftmaschine in erfindungsgemäßer Gießlage, hergestellt gemäß einer dritten Ausführungsart des erfindungsgemäßen Verfahrens durch Niederdruckgießen,
- Fig.4: ein Kurbelgehäuse einer V-Brennkraftmaschine in erfindungsgemäßer Gießlage, hergestellt gemäß dem erfindungsgemäßen Verfahrens durch Schwerkraftgießen oder Niederdruckgießen,
- Fig. 5: ein Kurbelgehäuse einer Reihenbrennkraftmaschine in erfindungsgemäßer Gießlage, mit angesetzten Speisern und Entlüftung/Überlauf,
- Fig. 6: ein Kurbelgehäuse einer Reihenbrennkraftmaschine in erfindungsgemäßer Gießlage, dargestellt in einer Gießform,
- Fig. 7: ein Kurbelgehäuse einer Reihenbrennkraftmaschine in erfindungsgemäßer Gießlage, dargestellt in einer gegenüber Fig. 6 abgewandelten Gießform, und
- Fig. 8: ein Kurbelgehäuse einer Reihenbrennkraftmaschine in erfindungsgemäßer Gießlage, hergestellt im Rahmen des erfindungsgemäßen Verfahrens durch Gradientenguss aus zwei unterschiedlichen Gussmaterialien.

Das erfindungsgemäße Verfahren zum Gießen von Kurbelgehäusen 1 für Hubkolbenbrennkraftmaschinen mit einer Leistung bis ca. 1500 PS und einem Kurbelgehäusegewicht bis ca. 500 kg besteht prinzipiell darin, dass das Kurbelgehäuse 1 auf den Kopf gestellt, also mit unten liegender Zylinderkopfseite 2, in einer Gießform 3 mit im Wesentlichen senkrechter Formteilung durch Einleitung des flüssigen Gussmaterials von unten her gegossen wird. Die vertikale Formteilung der Gießform 3 ist in den Figuren 6 und 7 durch die strich-punktierte Linie 4 angedeutet. Der Anschnitt 5 für die Einleitung des flüssigen Gussmaterials ist an der tiefsten Stelle der Gießform 3 gegeben, um Turbulenzen im Gussmaterial während der Formfüllung zu vermeiden. Das Füllen der Gießform 3 mit flüssigen Gussmaterial über den besagten unteren Anschnitt 5 kann entweder durch mit Niederdruck von unten her in die Gießform 3 hinein gedrücktes Gussmaterial - siehe Fig. 3 und 8, dort Pfeil 6 - oder über Schwerkraft von oben her über ein Angusssystem 7 mit Gussmaterialquelle (Einlauftrichter) 8 zugeführtes Gussmaterial erfolgen - siehe Figuren 1, 2 und 8. Im Fall des V-Kurbelgehäuses 1 von Fig. 4 kann die Gussmaterialzufuhr zu den beiden Anschnitten 5 ebenfalls entweder über Niederdruck- oder Schwerkraftheranführung erfolgen, insofern ist die gemeinsame Zuleitung mit 6 bzw. 7 bezeichnet. Der Einsatz von Gießfiltern im Anschnitt 5 bzw. Angusssysstem ist jederzeit möglich.

Durch das Anschneiden am tiefsten Punkt des zu gießenden Kurbelgehäuses 1 ist es möglich, eine turbulenzarme und maximal beruhigte Füllung der Gießform 3 zu erreichen, wobei im Fall von Grauguss eine vergleichsweise niedrige, etwa zwischen 1350 und ca. 1380° C liegende Gießtemperatur gefahren werden kann. Aufgrund der turbulenzarmen Gießformfüllung werden insbesondere Metallspritzer oder Bereiche, in denen nur eine kurze Wandbenetzung erfolgt, erfolgreich vermieden und es ist daher ein Aufschmelzen dieser Bereiche zur Schaffung einer druckdichten Verbindung nicht erforderlich. Aufgrund dieser möglichen niedrigen Gießtemperatur ergeben sich innerhalb des gegossenen Kurbelgehäuses 1 ein geringes Temperaturgefälle und niedrige Eigenspannungen.

Aufgrund der unten in der Gießform 3 gegebenen Zylinderkopfseite 2 ist es möglich, in deren Bereich die Materialzugabe für spätere spanabhebende Nachbearbeitung zu minimieren, weil während des Füllvorgangs die im Gussmaterial entstehenden Oxyde sich nicht im Bereich der Zylinderkopfflächenzone einlagern, sondern aufgrund ihres geringeren spezifischen Gewichts nach oben in weniger kritische Zonen des Kurbelgehäuses aufsteigen. Außerdem erstarrt in der Zylinderkopfflächenzone mit ihrer vergleichsweise geringen Wandstärke das eingeleitete Gussmaterial mit hoher Geschwindigkeit, wodurch sich dort ein Gefüge mit höheren Festigkeiten als bei anderen Verfahren an dieser Stelle üblich einstellt.

Aufgrund der erfindungsgemäßen Gießlage des Kurbelgehäuses 1 ist es in vorteilhafter Weise auch möglich, die Zylinderwände in das Kurbelgehäuse 1 miteinzugießen, wobei diese im Kolbenringbewegungsbereich praktisch frei von Porositäten, Gasblasen oder Lunkern bleiben, welche Gießfehler bei herkömmlicher aufrechtstehender Gießlage mit Zylinderkopfseite 2 oben durchaus auftreten können. Ein besonderer Vorteil ist, dass man die Zylinderwände solchermaßen auch bei größeren Brennkraftmaschinen problemlos integrieren kann, was eine Verringerung der Kurbelgehäuselänge und damit eine Gewichtsreduzierung oder alternativ auch eine Vergrößerung des Kühlwasserraumes ermöglicht.

Die Wassermantelseiten beiderseits der miteinzugießenden Zylinderwände werden mittels metallischer Stützböcke auf Abstand gehalten, welche aufgrund der unten liegenden Zylinderkopfseite 2 vergleichsweise weit unten in der Gießform 3 angeordnet sind und daher sauber im Gussmaterial miteinschmelzbar sind.

Aufgrund der erfindungsgemäß vertikalen Gießlage mit der unten liegenden Zylinderkopfseite 2 wirkt beim Gießen des Kurbelgehäuses 1 der größte metallostatische und statische Druck in der Zylinderkopfflächenzone, weshalb ein Speisen der Zylinderkopfflächenzone auch bei Verwendung von zu Lunkerung neigenden Werkstoffen wie GJV und GJS nicht erforderlich ist.

Aufgrund des beim erfindungsgemäßen Verfahren in der Gießform oben gegebenen Kurbelwellen- bzw. Lagerstuhlbereiches 9 des Kurbelgehäuses 1 ergeben sich in diesem Bereich besonders gute mechanische Eigenschaften. Dies deshalb, weil sich während des Gießvorgangs das in der Gießform 3 aufsteigende Gussmaterial bei Erreichen des Kurbelwellen- bzw. Lagerstuhlbereiches 9 soweit abgekühlt hat, dass es nur noch eine nahe der eutektischen liegende Temperatur hat und sich somit in diesem Bereich eine im Vergleich zu anderen Bauteilbereichen höhere Abkühlungsgeschwindigkeit sowie ein feineres Gefüge mit sehr hoher mechanischer Festigkeit einstellt. Dies ist besonders vorteilhaft, weil Kurbelgehäuse die höchsten Festigkeiten generell im Lagerstuhlbereich bzw. Kurbelwellenlagerbereich 9 aufweisen sollten.

Als Gießverfahren zur Herstellung des Kurbelgehäuses 1 kann das Grünsandverfahren oder Kernblockverfahren oder Kokillengussverfahren zur Anwendung kommen.

Um das Kernsandvolumen insbesondere im Kurbelwellen- bzw. Lagerstuhlbereich 9 zu minimieren, ist es möglich, diesen Bereich in der Gießform hohl zu gestalten - siehe Fig. 6. Mit 10 ist dort der Kurbelraumkern und mit 11 ein Aufnahmeraum für flüssiges Gussmaterial bezeichnet. Mit 13 sind Entlüftungs- und/oder Gussmaterialüberlaufkanäle bezeichnet.

Aufgrund dieser Hohlgestaltung des Kurbelraumbereiches kann dieser mehrere Funktionen erfüllen. Zum einen die Aufnahme des Überlaufmaterials, das über die Überläufe 13 in den Aufnahmeraum 11 zurückgelangen kann, was ein Durchgießen der Form (3) sicher gewährleistet. Außerdem wird der schalenförmige Kurbelraumkern 10 thermisch sehr hoch belastet, was später zu einem einfachen Entsanden führt. Zum anderen ist anzuführen, dass - da die Hohlräume bei 12 nach oben offen sind -, in diese, wenn nicht gewünscht, auch kein flüssiges Gussmaterial einlaufen kann. Die durch das Kurbelgehäuse gehende Kernschale wird weitestgehend thermisch zersetzt, so dass sich auch dort kein Problem beim Entsanden ergibt.

Wie Fig. 7 zeigt, können die Hohlräume in der Gießform 3 im Kurbelraumbereich auch mit festem Material, z. B. beliebig geformten Einzelstücken oder auch einem zusammenhängenden Materialstück 14 gefüllt werden, das ein Beschwergewicht oder zumindest ein Teil desselben bildet. Dieses kann entweder nur mit Schwerkraft aufliegen oder gegebenenfalls auch noch zusätzlich zum Rahmen oder Boden der Gießform 3 verspannt sein. In das Beschwergewicht 14 kann außerdem eine Halte- oder Transportfunktion integriert sein, die sowohl bei der Kernpaketmontage als auch beim Entnehmen des gegossenen Kurbelgehäuses 1 aus der Gießform 3 genutzt werden kann. Mit 15 sind Kanäle bezeichnet, die der Entlüftung und/oder als Überlauf für flüssiges Gussmaterial oder zum Ansetzen von Speisern (falls erforderlich) dienen.

Falls es aufgrund des verwendeten Gussmaterials und/oder der geforderten Qualität zur Vermeidung von Lunkern erforderlich sein sollte zu speisen, dann sind die betreffenden Speiser 16 vorzugsweise auf dem höchsten Punkt des zu gießenden Kurbelgehäuses 1, also dem Ölwannenanlageflansch 17 und/oder an einer demgegenüber tieferen Stelle wie einem Auflageflächenbereich 18 für die (nicht dargestellten) Kurbelwellenlagerdeckel anzusetzen. Alternativ können diese Speiser 16 aber auch in den Kurbelraumkern 10 integriert sein oder in diesen eingeschossen werden.

Beim Schwerkraftgießen des Kurbelgehäuses 1 kann das Angusssystem 7 entweder neben diesem - siehe beispielsweise Fig. 1 - oder durch eine oder mehrere der durch die Zylinderwände begrenzten Zylinderbohrungen - siehe beispielsweise Fig. 2 - zur Angussstelle 5 hin geführt sein. Dabei kann der Anguss nach Erkaltung des Gussmaterials als Transporthaken verwendet werden. Aufgrund der oben liegenden Kurbelraumgasse kann der Angusstrichter 8 in diesen Bereich integriert werden, siehe den Raum 11 in Fig. 6.

Darüber hinaus ermöglicht die erfindungsgemäße vertikale Gießlage des Kurbelgehäuses 1 mit unten angeordneter Zylinderkopfseite 2 die Realisierung eines gradierten Gefüges innerhalb des Kurbelgehäuses 1, das durch die Verwendung z. B. zweier verschiedener Gusswerkstoffe realisierbar ist. Dabei wird - wie aus Fig. 8 ersichtlich - im Bereich der Zylinderkopfflächenzone und der sich daran anschließenden oberen Zylinderwandbereiche ein erster Werkstoff, z. B. GJL - siehe Pfeil 19 -, mit besseren Wärmeeigenschaften abgegossen und zwar entweder über den Angusstrichter 8 und das Angusssystem 7 oder ein Niederdrucksystem 6 zum Anstich 5, wohingegen im Kurbelwellen- bzw. Lagerstuhlbereich 9 ein anderer Gusswerkstoff, z. B. GJS oder GJV - siehe Pfeil 20 -, mit höheren Festigkeitseigenschaften abgegossen wird und zwar über einen Angusstrichter 21 und ein Angusssystem 22 zu einem Anstich 23 unterhalb des Lagerstuhlbereiches. Die Zone des Materialübergangs ist in Fig. 8 mit 24 gekennzeichnet. Eine alternative Eingussmöglichkeit für das zweite Gussmaterial ist von seitlich außen darstellbar. Im diesem Fall sind anstelle des Angusstrichters 21 und Angusssystems 22 ein seitlich oberhalb des zugießenden Kurbelgehäuses 1 angeordneter Angusstrichter 25 und ein äußeres Angusssystem 26 vorgesehen, das zu einem seitlichen Anstich 27 hinführt.

Mit dem erfindungsgemäßen Verfahren lassen sich mithin Kurbelgehäuse gießen, die leichter und maßgenauer sind als solche, die in herkömmlicher Verfahrensweise hergestellt wurden.

## Patentansprüche

1. Verfahren zum Gießen von Kurbelgehäusen aus Gusseisen für Hubkolbenbrennkraftmaschinen mit einer Leistung bis ca. 1500 PS und einem Kurbelgehäusegewicht bis ca. 500 kg, wobei das Kurbelgehäuse (1) auf den Kopf gestellt mit unten liegender Zylinderkopfseite (2) in einer Gießform (3) mit im Wesentlichen senkrechter Formteilung (4) durch Einleitung des flüssigen Gussmaterials von unten her (5) gegossen wird und der Anschnitt (5) für die Einleitung des flüssigen Gussmaterials an der tiefsten Stelle der Gießform (3) gegeben ist, um Turbulenzen während der Formfüllung zu vermeiden, und dass das Füllen der Gießform (3) mit flüssigem Gussmaterial über den besagten unteren Anschnitt (5) entweder durch Niederdruck (6) von unten her oder über Schwerkraft (7, 8) von oben her mit einer über den höchsten Punkt des zu gießenden Kurbelgehäuses liegenden Gussmaterialquelle (8) erfolgt, **dadurch gekennzeichnet, dass** das Gussmaterial Grauguss ist und dieses nur mit einer vergleichsweise niedrigen Gießtemperatur von ca. 1350 bis ca. 1380° C in die Gießform (3) eingeleitet wird und sich solchermaßen im zu gießenden Kurbelgehäuse (1) ein geringes Temperaturgefälle und nach Abkühlung niedrige Eigenspannungen in diesem ergeben.

2. Verfahren nach Anspruch, **dadurch gekennzeichnet, dass** die Einleitung des Gussmaterials von unten her auf direktem Wege ohne zusätzliche Umlenkung in die Gießform (3) er folgt, und dass der Querschnitt der Gussmaterialzuführung zum zu gießenden Kurbelgehäuse (1) größer als der Querschnitt des Gießlaufes ist und die Füllung der Gießform (3) somit turbulenzarm und maximal beruhigt erfolgt.

3. Verfahren nach einem der vorhergehenden Ansprüche, **dadurch gekennzeichnet, dass** aufgrund der unten in der Gießform (3) gegebenen Zylinderkopfseite (2) in deren Bereich die gussseitige Materialzugabe für spätere spanabhebende Nachbearbeitung minimierbar ist, weil während des Füllvorgangs die im Gießmaterial entstehenden Oxyde sich nicht in der Zylinderkopfflächenzone einlagern sondern nach oben in weniger kritische Zonen des Kurbelgehäuses (1) aufsteigen, und dass außerdem in der Zylinderkopfflächenzone mit ihrer vergleichsweise geringen Wandstärke das eingeleitete Gussmaterial mit hoher Geschwindigkeit erstarrt und sich dort ein Gefüge mit höheren Festigkeiten als an dieser Stelle üblich einstellt.

4. Verfahren nach einem der vorhergehenden Ansprüche, **dadurch gekennzeichnet, dass** die Zylinderwände in das Kurbelgehäuse (1) mit dem gleichen Gießmaterial mit eingegossen werden und dabei in Kolbenringbewegungsbereich praktisch frei vor Porositäten, Gasblasen und Lunkern bleiben.

5. Verfahren nach Anspruch 4, **dadurch gekennzeichnet, dass** die Wassermantelseiten beiderseits der mit einzugießenden Zylinderwände mittels metallischer Stützböcke gegeneinander auf Abstand gehalten werden, die wegen der unten liegenden Zylinderkopfseite (2) vergleichsweise weit unten in der Gießform (3) angeordnet sind und solchermaßen sauber im Gussmaterial mit einschmelzbar sind.

6. Verfahren nach einem der Ansprüche 1 bis 3, **dadurch gekennzeichnet, dass** aufgrund der vertikalen Gießlage des Kurbelgehäuses (1) mit der unten liegenden Zylinderkopfseite (2) beim Gießen des Kurbelgehäuses (1) der größte metallostatische und statische Druck in der Zylinderkopfflächenzone wirkt und deshalb ein Speisen der betreffenden Zylinderkopfflächenzone auch bei zur Lunkerung neigenden Werkstoffen wie GJV oder GJS nicht erforderlich ist.

7. Verfahren nach einem der vorhergehenden Ansprüche 1 bis 5, **dadurch gekennzeichnet, dass** sich das während des Gießvorganges in der Gießform (3) aufsteigende Material derart abkühlt, dass es bei Erreichen des in der Gießform (3) oben gegebenen Kurbelwellen- bzw. Lagerstuhlbereiches (9) des Kurbelgehäuses (1) eine nahe der eutektischen liegende Temperatur hat, sich somit in diesem Kurbelgehäusebereich (9) eine höhere Abkühlgeschwindigkeit als üblich und ein feineres Gefüge mit sehr hoher mechanischer Festigkeit einstellt.

8. Verfahren nach Anspruch 1, **dadurch gekennzeichnet, dass** die Herstellung des Kurbelgehäuses (1) entweder im Grünsandverfahren oder Kernblockverfahren oder Kokillengussverfahren erfolgt.

9. Verfahren nach einem der vorhergehenden Ansprüche, **dadurch gekennzeichnet; dass** dann, wenn es aufgrund des verwendeten Gussmaterials oder der geforderten Qualität zur Vermeidung von Lunkern erforderlich ist zu speisen, die Speiser (16) vorzugsweise auf den höchsten Bauteilpunkt am Kurbelgehäuse (1), also dem Ölwannenanlageflansch (17) und/oder an einer demgegenüber etwas tieferen Stelle wie einem Auflageflächenbereich (18) für die Kurbelwellenlagerdeckel gesetzt sind oder alternativ bereits in den Kurbelraumkern (10) integriert werden.

10. Verfahren nach Anspruch 1, **dadurch gekennzeichnet, dass** beim Schwerkraftgießen des Kurbelgehäuses (1) das Angusssystem (7, 8) entweder neben dem Kurbelgehäuse (1) oder durch eine oder mehrere der Zylinderbohrungen des Kurbelgehäuses (1) zur Angussstelle (5) hin geführt ist.

11. Verfahren nach Anspruch 1, **dadurch gekennzeichnet, dass** aufgrund der vertikalen Gießlage des Kurbelgehäuses (1) mit unten angeordneter Zylinderkopfseite (2) im Kurbelgehäuse (1) ein gradiertes Gefüge durch Verwendung zweier verschiedener Gusswerkstoffe (19, 20) schaffbar ist, wobei im Bereich der Zylinderkopfflächenzone und der sich daran anschließenden oberen Zylinderwandbereiche ein Werkstoff (19), z. B. GJL, mit besseren Wärmeleiteigenschaften und im Bereich der Kurbelwellenlager bzw. -lagerstühle (9) ein Werkstoff (20), z. B. GJS oder GJV, mit höheren Festigkeitseigenschaften abgegossen wird, und wobei die Angussstelle (23) für das im Kurbelwellen- bzw. Lagerstuhlbereich (9) vorgesehene Gussmaterial (20) oberhalb der unteren Ausgussstelle (5) für das andere Gussmaterial (19) angeordnet ist.

## Claims

1. A method for casting crankcases made of cast iron for reciprocating-piston combustion engines having a power of up to approximately 1500 hp and a crankcase weight of up to approximately 500 kg, wherein the crankcase (1), upside-down with the cylinder head side (2) facing downwards in a casting mould (3) with essentially vertical mould parting (4), is cast by introducing the liquid casting material from below (5), and the gate (5) for introduction of the liquid casting material is located at the lowest point in the casting mould (3) in order to avoid turbulence during filling of the mould, and in that filling of the casting mould (3) with liquid casting material via said bottom gate (5) is carried out either by low pressure (6) from below or by gravity (7, 8) from above, with a casting material source (8) positioned above the highest point of the crankcase that is to be cast, **characterized in that** the casting material is grey iron which is introduced into the casting mould (3) at just a relatively low casting temperature of approximately 1350 to approximately 1380°C, so as to produce a small temperature drop in the crankcase (1) that is to be cast and, after cooling, small internal stresses therein.

2. The method according to Claim, **characterized in that** introduction of the casting material from below takes place directly with no additional redirection into the casting mould (3), and **in that** the cross section of the casting material supply line to the crankcase (1) that is to be cast is larger than the cross section of the runner, and thus filling of the casting mould (3) takes place with low turbulence and with minimum agitation.

3. The method according to either of the preceding claims, **characterized in that**, owing to the cylinder head side (2) being at the bottom of the casting mould (3), it is possible to minimize, **in that** region, the casting-related addition of material which must subsequently undergo chip-removing post-machining, because during the filling procedure the oxides arising in the casting material do not become embedded in the cylinder head surface region but rather rise upwards to less-critical regions of the crankcase (1), and **in that** furthermore, in the cylinder head surface region with its relatively thin walls, the introduced casting material solidifies more rapidly and forms there a higher-strength structure than is usually formed at these points.

4. The method according to one of the preceding claims, **characterized in that** the cylinder walls in the crankcase (1) are cast together with the same casting material and thus remain practically free from porosity, gas bubbles and voids in the piston ring movement region.

5. The method according to Claim 4, **characterized in that** the water jacket sides on both sides of the cylinder walls that are to be cast together are held spaced apart from one another by means of metallic supporting blocks which, owing to the cylinder head side (2) being at the bottom, are arranged relatively low in the casting mould (3) and hence can melt cleanly into the casting material.

6. The method according to one of Claims 1 to 3, **characterized in that**, owing to the vertical casting position of the crankcase (1) with the cylinder head side (2) being at the bottom when casting the crankcase (1), the greatest metallostatic and static pressure acts in the cylinder head surface region, and thus it is not necessary to feed the cylinder head surface region in question, even in the case of materials which tend to void formation, such as GJV or GJS.

7. The method according to one of the preceding Claims 1 to 5, **characterized in that** material which rises in the casting mould (3) during the casting procedure cools such that, when it reaches the crankshaft region or thrust bearing region (9) of the crankcase (1) which is at the top of the casting mould (3), it is at a temperature close to the eutectic and thus this crankcase region (9) experiences a higher cooling rate than normal and establishes a finer structure with very high mechanical strength.

8. The method according to Claim 1, **characterized in that** the crankcase (1) is produced using either the green sand method or the core block method or the shell mould casting method.

9. The method according to one of the preceding claims, **characterized in that** if, owing to the casting material used or the required quality, it is necessary to feed in order to avoid voids, the feeders (16) are preferably positioned at the highest component point of the crankcase (1), that is to say the oil sump bearing flange (17), and/or at a somewhat lower point such as a bearing surface region (18) for the crankshaft bearing cover, or alternatively are already integrated into the crank space core (10).

10. The method according to Claim 1, **characterized in that**, when gravity-casting the crankcase (1), the sprue system (7, 8) is either next to the crankcase (1) or is routed to the gate (5) via one or more cylindrical bores of the crankcase (1).

11. The method according to Claim 1, **characterized in that**, owing to the vertical casting position of the crankcase (1), with the cylinder head side (2) arranged at the bottom of the crankcase (1), it is possible to achieve a graduated structure by using two different casting materials (19, 20), wherein a material (19), e.g. GJL, having better heat-conduction properties is cast in the region of the cylinder head surface region and the adjoining upper cylinder wall regions, and a material (20), e.g. GJS or GJV, having higher strength properties is cast in the region of the crankshaft bearings or thrust bearings (9), and wherein the gate (23) for the casting material (20) provided in the crankshaft or thrust bearing region (9) is arranged above the lower gate (5) for the other casting material (19).

## Revendications

1. Procédé destiné à la coulée de carters de vilebrequin en fonte pour des moteurs à combustion interne à piston alternatif, dont la puissance peut atteindre jusqu'à 1500 CH et dont le poids du carter de vilebrequin peut atteindre jusqu'à 500 kg ;
selon lequel le carter de vilebrequin (1) est coulé, en étant positionné sur la tête et avec la face de la culasse (2) qui se trouve en bas, dans un moule de coulée (3) avec une séparation du moule (4) pour l'essentiel verticale, par l'introduction de la matière de moulage liquide par depuis le bas (5) et le point d'injection (5) pour l'introduction de la matière de moulage liquide est prévu au niveau de la position la plus profonde du moule de coulée (3), en vue d'éviter toutes turbulences pendant le remplissage du moule ; et **caractérisé en ce que** le remplissage du moule de coulée (3) avec de la matière de moulage liquide est réalisé par l'intermédiaire dudit point d'injection (5) inférieur, soit par l'application d'une basse pression (6) par depuis le bas, soit par la force de gravité (7, 8) par depuis le haut, avec une source de la matière de moulage (8) qui se trouve au-delà du point le plus élevé du carter de vilebrequin devant être coulé ; **caractérisé en ce que** la matière de moulage est de la fonte grise et celle-ci n'est introduite dans le moule de coulée (3) qu'à une température de coulée comparativement basse d'env. 1350 °C à env. 1380 °C ; et
selon lequel il en résulte par conséquent une faible baisse de la température dans le carter de vilebrequin (1) devant être coulé, ainsi que, à l'issue du refroidissement, des contraintes résiduelles peu importantes dans celui-ci.

2. Procédé selon la revendication, **caractérisé en ce que** l'introduction de la matière de moulage par depuis le bas dans le moule de coulée (3) est réalisée de manière directe, sans déviation supplémentaire ; et **caractérisé en ce que** la section transversale de l'alimentation de la matière de moulage vers le carter de vilebrequin (1) devant être coulé est plus grande que la section transversale du canal d'injection, et le remplissage du moule de coulée (3) est réalisé par conséquent avec peu de turbulences et de la manière la plus calme possible.

3. Procédé selon l'une des revendications précédentes, **caractérisé en ce que**, en raison de la face de la culasse (2) qui est positionnée en bas dans le moule de coulée (3), l'ajout de matière, qui se trouve du côté de la coulée, dans la zone de la surface de la culasse, peut être réduite au minimum pour un usinage supplémentaire ultérieur par enlèvement de copeaux, dans la mesure où les oxydes qui sont générés dans la matière de coulée pendant le processus de remplissage ne s'accumulent pas dans la zone de la surface de la culasse, mais s'élèvent vers le haut, dans seulement quelques zones critiques du carter de vilebrequin (1) ; et **caractérisé en outre en ce que** la matière de moulage introduite se solidifie à grande vitesse dans la zone de la surface de la culasse, en raison de l'épaisseur comparativement faible de ses parois ; et selon lequel une structure est obtenue, laquelle présente des caractéristiques de résistance plus élevées que ce qui est habituellement constaté.

4. Procédé selon l'une des revendications précédentes, **caractérisé en ce que** les parois du cylindre dans le carter de vilebrequin (1) sont également coulées avec la même matière de coulée et restent, à cet égard, pratiquement dépourvues de porosités, de bulles de gaz et de retassures dans la zone de mouvement du segment de piston.

5. Procédé selon la revendication 4, **caractérisé en ce que** les côtés de la chemise d'eau sont maintenus à distance les uns des autres des deux côtés des parois du cylindre devant être coulées, au moyen de fermes de butonnage métalliques, lesquelles sont disposées comparativement loin, en bas dans le moule de coulée (3), en raison de la face de la culasse (2) qui se trouve en bas, et lesquelles peuvent par conséquent être également fondues proprement dans la matière de moulage.

6. Procédé selon l'une des revendications 1 à 3, **caractérisé en ce que**, lors de la coulée du carter de vilebrequin (1), la plus grande pression métallostatique et statique a lieu dans la zone de la surface de la culasse, en raison de la position verticale de la coulée du carter de vilebrequin (1) et de la face de la culasse (2) qui se trouve en bas, et c'est la raison pour laquelle une alimentation de la zone concernée de la surface de la culasse n'est pas nécessaire, même en cas d'emploi de matériaux qui ont tendance à provoquer des retassures, telles que la fonte à graphite vermiculaire (GJV) ou la fonte à graphite sphéroïdal (GJS).

7. Procédé selon l'une des revendications précédentes 1 à 5, **caractérisé en ce que** la matière qui s'élève dans le moule de coulée (3) pendant le processus de coulée se refroidit de telle sorte que ladite matière présente une température qui se situe proche de la température eutectique en atteignant la zone du vilebrequin, respectivement de la selle d'appui (9) du carter de vilebrequin (1), laquelle zone se trouve en haut, dans le moule de coulée (3) ;
selon lequel une plus grande vitesse de refroidissement que ce qui est habituellement constaté est par conséquent obtenue dans cette zone du carter de vilebrequin (9) ; et selon lequel une structure plus fine est en outre obtenue, laquelle présente des caractéristiques de résistance mécanique très élevées.

8. Procédé selon la revendication 1, **caractérisé en ce que** la fabrication du carter de vilebrequin (1) est réalisée, soit conformément à un procédé de moulage en sable à vert, soit conformément à un procédé de blocs à noyaux, soit conformément à un procédé de coulage en coquille.

9. Procédé selon l'une des revendications précédentes, **caractérisé en ce que**, s'il est nécessaire de procéder à une alimentation destinée à éviter les retassures en raison de la matière de moulage utilisée ou de la qualité requise, les masselottes d'alimentation (16) doivent, de préférence, être positionnées sur le point le plus élevé de l'élément de structure, au niveau du carter de vilebrequin (1), c'est-à-dire au niveau de la flasque de support du carter à huile (17) et/ou au niveau d'un emplacement un peu plus bas par rapport à la flasque de support du carter à huile (17), comme par exemple au niveau d'une zone de la surface d'appui (18) pour les chapeaux de palier du vilebrequin ; ou
selon lequel, dans une méthode alternative, lesdites masselottes d'alimentation (16) sont déjà intégrées dans les noyaux de la chambre du carter du vilebrequin (10).

10. Procédé selon la revendication 1, **caractérisé en ce que**, en cas de coulée par force de gravité du carter de vilebrequin (1), le système d'alimentation (7, 8) est guidé vers le point d'injection (5), soit à côté du carter de vilebrequin (1), soit par l'intermédiaire d'un ou de plusieurs des alésages du cylindre du carter de vilebrequin (1).

11. Procédé selon la revendication 1, **caractérisé en ce que**, en raison de la position verticale de la coulée du carter de vilebrequin (1) et de la face de la culasse (2) qui est disposée en bas, une structure graduée peut être réalisée dans le carter de vilebrequin (1) en utilisant deux matériaux de fonderie (19, 20) différents ; selon lequel, un matériau (19), par exemple de la fonte à graphite lamellaire (GJL), laquelle présente de meilleures propriétés de conductivité thermique, est coulé au niveau de la zone de la surface de la culasse et des zones supérieures, contiguës à celle-ci, de la paroi du cylindre ; et selon lequel, un matériau (20), par exemple de la fonte à graphite sphéroïdal (GJS) ou de la fonte à graphite vermiculaire (GJV), lesquelles présentent des propriétés de résistance plus élevées, est coulé dans la zone du palier du vilebrequin, respectivement de la selle d'appui (9) du carter de vilebrequin ; et selon lequel le point d'injection (23) pour la matière de moulage (20) prévue dans la zone du vilebrequin, respectivement dans la zone de la selle d'appui (9) du carter de vilebrequin est disposé au-dessus du point d'injection inférieur (5) pour l'autre matière de moulage (19).
